# EUROPÄISCHE PATENTSCHRIFT

(11) **EP 1 583 811 B1**
(45) Veröffentlichungstag und Bekanntmachung des Hinweises auf die Patenterteilung: **30.09.2009**
(21) Anmeldenummer: 01921139.0
(22) Anmeldetag: 31.01.2001
(51) Int. Cl.: C10J 3/16, C10J 3/26

(54) **SCHACHT-SCHMELZ-VERGASER UND EIN VERFAHREN ZUR THERMISCHEN BEHANDLUNG UND VERWERTUNG VON ABFALLSTOFFEN**
SHAFT-MELT GASIFIER AND A METHOD FOR THERMAL TREATMENT AND PROCESSING OF WASTE MATERIALS
GAZEIFICATEUR A FUSION EN CUVE ET PROCEDE DE TRAITEMENT THERMIQUE ET DE VALORISATION DE DECHETS

(30) Priorität: 25.02.2000 DE 10009023; 18.10.2000 DE 10051648
(43) Veröffentlichungstag der Anmeldung: 12.10.2005
(73) Patentinhaber: Smile Beteiligungs GmbH, 41836 Hückelhoven (DE)
(72) Erfinder: Feustel, Hans Ulrich, 04277 Leipzig (DE); Mallon, Joachim, 04466 Leipzig-Lindenthal (DE); Schaaf, Michael, 04430 Rückmarsdorf (DE); Scheidig, Klaus, 07338 Kaulsdorf (DE)
(74) Vertreter: von Kirschbaum, Alexander
(86) Internationale Anmeldenummer: PCT/DE2001/000401
(87) Internationale Veröffentlichungsnummer: WO 2001/062873

(56) Entgegenhaltungen:
- DE-A- 19 640 497
- DE-A- 19 816 864

## Beschreibung

Die Erfindung betrifft einen Schacht-Schmelz-Vergaser und ein Verfahren zur thermischen Behandlung und Verwertung von Abfällen unterschiedlicher Art, Konsistenz und Zusammensetzung.

Bekannt ist es, dass die mit konventioneller Schachtofentechnik wie beispielsweise dem Hochofen und dem Kupolofen, thermisch zu behandelnden Abfallstoffe in der Regel äußerst inhomogene Materialmischungen darstellen. Als Schüttung im Ofenschacht weisen sie sowohl hohe Strömungswiderstände als auch in der Regel eine ausgeprägte Wand und Randgängigkeit auf. Die umweltverträgliche Verwertung von organischen Abfall-/Reststoffen ist bei dieser Anlagentechnik auf das Einblasen bzw. Einsaugen in die Hochtemperaturzone und damit auf den Einsatz von gasförmigen, flüssigen oder feinkörnigen festen Stoffen beschränkt. Das Chargieren über die Gicht, d.h. die bei der Gusseisen- oder Roheisenerzeugung übliche Stoffzufuhr in den Ofenschacht von oben, scheidet für organische Abfallstoffe normalerweise aus. Die Abfallstoffe unterliegen dann einer üblichen Pyrolyse und reichern das Gichtgas mit Pyrolyseprodukten an.

Aus dem Stand der Technik sind das OxiCup-Verfahren und das- KSK-Verfahren bekannt, die dieses Problem gelöst haben. Mit beiden Verfahren kann ein Rohgas mit hohen CO- und H₂-Gehalten erzeugt werden, das praktisch frei von organischen Schadstoffen ist.

Bei dem von der Firma Küttner in Essen entwickelten OxiCup handelt es sich um einen Heisswind-Kupolofen mit erhöhtem Sauerstoffeinsatz, der organische Materialien verarbeitet. Die Umweltverträglichkeit des Verfahrens wird hierbei durch eine spezielle Abgasreinigungstechnik sichergestellt, wie in Michael Lemperle, "The application of cupola furnaces in foundnes and steel plants", Sonderdruck aus CPT. Vol 14 NO. 2/1998, S. 4 - 11, Giesserei-Verlag GmbH, Düsseldorf beschrieben. Nachteilig ist hierbei, dass lediglich begrenzte Mengen organischer Abfall-/Reststoffe verarbeitet werden können.

Der unbegrenzte Einsatz organischer Abfallstoffe soll hingegen mit dem KSK-Verfahren, einem Kreislaufgas-Prinzip und entsprechender Anlagentechnik möglich sein. Die Umweltverträglichkeit des Verfahrens wird durch eine externe Rückführung des gesamten Gichtgases in die Hochtemperaturzone gewährleistet. Das Rohgas wird dabei aus der Zone im unteren Schachtbereich abgesaugt, in der die pyrolytische Zersetzung der organischen Bestandteile der Einsatzmaterialien beendet ist.

Aus der DE 196 40 497 C2 ist beispielsweise ein koksbeheizter Kreislaufgaskupolofen zur stofflichen und/oder energetischen Verwertung von Abfallmaterialien offenbart, bei dem der vom Beschichtungstrichter bis zum Herd konisch erweiterte und aus konisch erweitert und/oder zylindrischen Ofenschüssen bestehende Ofenschacht im Bereich der Kreislaufgas- und Überschussgasabsaugebene je eine großvolumige Absaug- und Gasberuhigungsringkammer hat, die durch ein Ofenschachtteil mit querschnittsverjüngender Einengung und mit einer darin eingebauten, schräg zur Schmelz- und Überhitzungszone gerichteten Sauerstoff Direktinjektionslanze verbunden sind. Unterhalb des Begichtungstrichters ist ein zusätzlicher Gasabzug angeordnet und in der oberen Absaug- und Gasberuhigungskammer ist ein Rohrstutzen für ein Schauloch oder für die Installation eines Zusatzbrenners angebracht. Die untere Absaug- und Gasberuhigungsringkammer ist direkt mit einer Feststoffzuführungsschleuse verbunden, sowie einem Überschußgasabsaugstutzen und einer oder mehreren Wasserzuführungseinrichtungen versehen. Diese Anordnung und Ausgestaltung der einzelnen Ofenschüsse soll einen ungestörten Prozessablauf bei der stofflichen und/oder energetischen Verwertung unterschiedlicher Einsatzmaterialien mit unterschiedlicher Konsistenz und unterschiedlichem Erweichungsintervall gewährleisten, in dem einerseits die Gasgeschwindigkeiten im Bereich der beiden Gasabsaugebenen und damit die Zusatzerscheinungen und Staubablagerungen im Bereich der Kreislaufgas- und Überschussgasabsaugöffnungen in einem solchen Maße reduziert werden, dass der ungehinderte Prozessablauf auch bei Einsatz feuchter Einsatzmaterialien wie beispielsweise Hausmüllfraktionen, gewährleistet ist und prozessspezifisch auftretende Temperaturen größer 800 °C nicht mehr zu schädlichen Sintererscheinungen führen. Zu dem ermöglicht die lokale Einengung des Ofenschachtes oberhalb der Überschussgasabsaugebene im Bereich der Sauerstoffdüsen die Ausbildung einer zweiten, durch regelbare Sauerstoffzufuhr gekennzeichnete heiße thermo-chemisch aktiven Zone und eine längere Verweilzeit der Einsatzmaterialien, wodurch der kontrollierte Abschluss aller materialspezifischen Ver- und Entgasungsprozesse der Einsatzstoffe vor dem weiteren Absinken der Schüttung realisiert werden kann. Nachteilig ist hierbei und bei allen anderen bekannten Kreislaufgas-Verfahren in Kreislaufgas-Sauerstoff Kupolöfen, dass durch den Abzug des Prozessgases aus der gegenüber der Schmelz- und Überhitzungszone vergleichsweise kalten Kreislaufgasebene und durch die beim Transport über die Rohrleitungen auftretenden Temperaturverluste organische Pyrolyseöl- und/oder Teerverbindungen aus dem Kreislaufgas auskondensieren, die zu Beeinträchtigungen der Funktion der in den Kreislaufgasleitungen installierten Mess- und Regeleinrichtungen und zu Funktionsstörungen der Treibdüsenbrenner durch Rückzünderscheinungen führen können.

Weiterhin ist in DE 40 30 554 AI ein Verfahren und eine Vorrichtung zur thermischen Behandlung von Abfallstoffen in einem Reaktionsbehälter offenbart. Der Reaktionsbehälter soll alle staubförmigen, stückigen, festen, teigigen, pastösen und/oder flüssigen Abfallstoffe durch Verbrennen, Vergasung und Erschmelzung umweltneutral beseitigen können. Das Verfahren soll ebenfalls in Abhängigkeit vom Material und der Reaktionsführung bis zu 10 bar Druck effektiv arbeiten können. Zur weiteren Ausgestaltung sind dem Reaktionsbehälter Verfahrensstufen der thermischen Abfallbehandlung wie eine Pyrolyse-Vorrichtung oder eine Schlammtrocknung zugeordnet. Grundlegend für das Verfahren ist, dass in dem in Ober- und Unterofen geteilten Aggregat im Oberofen mindestens eine Verbrennungs- und Schmelzzone durch Verbrennung von kohlenstoffhaltigen Materialien mit einem oxidierend wirkenden Mittel erzeugt und kalziumhaltiges Material im Überschuss zugesetzt wird. Die Nachteile des in DE 40 30 554 A1 dargestellten Verfahrens zur thermischen Behandlung von Ablallstoffen in einem Reaktionsbehälter bestehen darin, dass anlagen- und sicherheitstechnisch aufwendige Gasverschlüsse druckdicht in die Anlagentechnik integriert werden müssen, und das Verfahren nur unter Druck durchgeführt werden kann. Die verfahrenstechnisch offenbarten Möglichkeiten der thermischen Behandlung von Abfallstoffen sind durch energetische Widersprüche gekennzeichnet.

Die Aufgabe der vorliegenden Erfindung besteht deshalb darin, einen mit geringem anlagen- und sicherheitstechnischen Aufwand realisierbaren Schacht-Schmelz-Vergaser unter Normaldruck und ein Verfahren zur Durchführung für eine thermische Behandlung und Verwertung von Abfällen unterschiedlicher Art, Konsistenz und Zusammensetzung zur Verfügung zustellen, welches nicht die Nachteile des Standes der Technik aufweist. Das enstehende Rohgas ist unabhängig von der Abfallstoffeinsatzmenge und -zusammensetzung frei von organischen Schadstoffen, ohne organische Pyrolyseöle und/oder Teerverbindungen.

Die Aufgabe wird durch das eingangs genannte Verfahren durch die Merkmale des unabhängigen Anspruches 1 und der Schacht-Schmelz-Vergaser durch die Merkmale des Anspruches 7 weitergebildet.

Ein Gegenstand der vorliegenden Erfindung ist dementsprechend, ein Schacht Schmelz-Vergaser gewesen der dadurch gekennzeichnet ist, dass auf einer Grundplatte ein den Herd bildender Schachtteil mit Abstichvorrichtungen und direkt anschließend mehrere verschiedenartig gestaltete zylindrische Schachtteile angeordnet sind, wobei der konische Schachtteil in den schachterweiternden Schachtteil hineinragt und so einen schüttungsfreien Raum mit Absaugeinrichtungen bildet. Im Schachtteil oberhalb des Herdes sind jeweils mehrere über den Umfang verteilte Injektoren angeordnet.

In einer bevorzugten Ausführungsform des Schacht-Schmelz-Vergasers sind die Absaugeinrichtungen (10) als Quenche, Dampfkessel, Sprühabsorber oder Heißfilter ausgebildet.

In einer weiteren bevorzugten Ausführungsform des Schacht-Schmelz-Vergaser ist der konische Schachtteil (7) zur Beheizung doppelwandig ausgeführt. Diese Beheizung kann wahlweise mit Heisswind oder anderen Wärmeträgern wie z.B. mit Thermoöl erfolgen.

In einer bevorzugten Ausführungsform des Schacht-Schmelz-Vergasers sind im Ofeninneren die Grundplatte (1) und die Schachtteile (2; 6) mit einem feuerfesten Material (15) zugestellt.

Im Rahmen der vorliegenden Erfindung versteht man unter dem Begriff feuerfeste Materialien gebrannte oder ungebrannte, seltener schmelzgegossene Steine oder ungeformte Erzeugnisse wie, Mörtel, Kitte, Rammassen Feuerbetone oder Spritzmassen aus der Gruppe der tonerdereichen Erzeugnisse der Gruppe 1 oder 2, Schamotteerzeugnisse, saure Schamotteerzeugnisse, Tondinaserzeugnisse, Silcaerzeugnisse, Magnesit-Chromit, Chromit Forsterit oder ähnliche.

Überraschenderweise zeigte sich, dass die in den Schacht-Schmelz-Vergaser eingebrachten organischen Abfallstoffe und auch die im Prozess der thermischen Behandlung entstehenden organischen Schadstoffe (Pyrolyseprodukte) durch die Gleichstromtechnik während des Prozesses ohne außerhalb des Ofenschachtes angeordnete Anlagentechnik selbst zerstört werden. Die prozessinterne Vernichtung organischer Schadstoffe wird somit mit einfachen Mitteln realisiert.

Ein weiterer Gegenstand der vorliegenden Erfindung ist ein Verfahren zur thermischen Behandlung und Verwertung von Abfallstoffen unterschiedlicher Art, Konsistenz und Zusammensetzung, wie z. B. schadstoffbelastetes Altholz. Altreifen, Industrie-/Gewerbeabfallstoffe, Haus- und Sperrmüll sowie aus diesen Abfallstoffen erzeugte Ersatzbrennstoffe in dem erfindungsgemäßen Schacht-Schmelz-Vergaser, bei dem
- die Abfallstoffe und Zuschläge nach dem Anbrennen des Schacht-Schmelz-Vergasers über die Schachtteile (8; 7)) direkt bis zur Hochtemperaturzone (H) eingebracht werden.
- dann in die Hochtemperaturzone (11) Sauerstoff eingedüst wird. ,
- die mineralischen und metallischen Bestandteile der Abfallstoffe abtropfen bzw. abfließen,
- gleichzeitig die so durch thermochemische Umsatzreaktionen entstehenden heißen gasförmigen Reaktionsprodukte als ein Teil des Rohgases mit den absinkenden nicht vollständig verbrannten organischen Bestandteilen des Abfallstoffes durch Absaugeinrichtungen (10) im Gleichstrom in Richtung Herd (2) geführt werden und einer pyrolytischen Zersetzung unterliegen,
- der während der Absetzzeit in der Reduzier-/Crackzone (Z) bildende Pyrolysekoks mit Sauerstoff zu weiteren gasförmigen Reaktionsprodukten als Rohgas verbrannt wird wobei sich Schlacke und Metall im Herd (2) sammeln und
- das gesamte Rohgas gleichzeitig im Gegenstrom, im Gleichstrom und quer zu den Strömungsrichtungen der Ofengase seitlich zwischen der Hochtemperaturzone (H) und der Reduzier-/Crackzone (Z) abgesaugt wird.

In dem erfindungsgemäßen Verfahren besteht das entstehende Rohgas aus den gasförmigen Reaktionsprodukten CO, CO₂, H₂, H₂O sowie abhängig von der Analyse der eingesetzten Abfallstoffe aus Spurenkomponenten, wie CS₂, COS, SO₂, NOx, H₂S und HCl.

In einer weiteren Ausführungsform des erfindungsgemäßen Verfahren wird die Verbrennungsluft anstelle des Sauerstoffs, oder Verbrennungsluft und Sauerstoff im Gemisch eingebracht.

In einer bevorzugten Ausführungsform des Verfahrens wird das in der Reduzier-/Crackzorie (Z) entstehende Gas mit einer Temperatur von mindestens 800 °C aus der Schüttung bei gleichzeitiger Schockkühlung abgesaugt und in eine Gaswirtschaft zur Weiterbehandlung geleitet.

Die Erfindung soll an einem Ausführungsbeispiel gemäß der Figur 1 näher erläutert werden. Die schematische Darstellung zeigt einen koksbeheizten Schacht-Schmelz-Vergaser. Es ist dargestellt, dass auf einer Grundplatte 1 ein den Herd bildender Schachtteil 2 mit Abstichvorrichtungen 3 für Schlacke und Eisen aufgesetzt ist, direkt anschließend mehrere verschiedenartig gestaltete zylindrische Schachtteile 4; 5; 6; 7 und 8 angeordnet sind, wobei der konische Schachtteil 6 in den schachterweiternden Schachtteil 4 ragt und so einen schüttungsfreien Raum 11 mit hierin liegenden Absaugeinrichtungen 10 bildet, im Schachtteil 4 oberhalb des Herdes 2 und im Schachtteil 6 oberhalb des Schachteiles 4 jeweils mehrere um den Umfang verteilte Injektoren 9 ;14 angeordnet sind.

Bei den erfindungsgemäßen zu verwertenden Abfallstoffen unterschiedlicher Art, Konsistenz und Zusammensetzung handelt es sich um solche aus der Gruppe von schadstoffbelastetem Altholz, Altreifen, Industrie-/Gewerbeabfallstoffen, Haus- und Sperrmüll oder ähnlichen.

Für die Funktionsfähigkeit und Betriebssicherheit des Schacht-Schmelz-Vergasers ist von Bedeutung, dass im Ofeninneren die Grundplatte 1 und die Schachtteile 2; 6 mit einem feuerfesten Material 15 zugestellt sind, am konischen Schachtteil 8 eine Füllstandsanzeige 16 angeordnet ist, das in den schüttungsfreien Raum 11 ragende Stück des Schachtteiles 6 eine Wasserkühlung 12 hat und der konische Schachtteil 7 zur Beheizung mit Heisswind oder anderen Wärmeträgern wie Thermoöl, doppelwandig ausgeführt ist. Dadurch kann in diesem Schachtbereich der angrenzende Schüttungsrand auf Temperaturen bis 300° aufgeheizt werden, wodurch sich der Kondensationspunkt der Pyrolyseöle und der Teerprodukte in den Kern der Schüttung verschiebt.

Am Beispiel der thermischen Behandlung und Verwertung von Altholz mit Metallteilen, Bahnschwellen und Spanplatten wird der Schacht-Schmelz-Vergaser, dimensioniert für ca. 1 t/h Durchsatz, vor Prozessbeginn mit Füllkoks bis ca. 500 mm oberhalb der Injektoren 14 gefüllt. Jetzt erfolgt wie bei herkömmlichen klassischen Kupolöfen das Anbrennen mit natürlichem Zug und gegebenenfalls mit Unterstützung durch Zugabe von Sauerstoff mittels der Injektoren 9 ; 14. Nach dem Anbrennen, dies bedeutet, dass der Füllkoks durchgebrannt und weissglühend ist, erfolgt das Setzen der Beschickung, welche aus den Zuschlägen 0.04 t/h Koks und 0,04 t/h Kalk sowie aus 1 t/h Altholz mit Metallanteilen, Bahnschwellen und Spanplatten besteht, mittels der Begichtungseinrichtung 18 über die Schachtteile 8: 7 direkt bis zur Hochtemperaturzone H. Der Schacht-Schmelz-Vergaser wird bis zur Füllstandsanzeige 16 gefüllt und die Injektoren 9; 14 und die als Absaugeinrichtungen eingesetzten Quenche, Dampfkessel oder Sprühabsorber 10 werden in Betrieb genommen.

Durch die Injektoren 9; 14 werden 273 m³/h Sauerstoff eingeblasen. In der Hochtemperaturzone H reagieren die in den Abfallstoffen enthaltenen organischen Bestandteile mit dem eingedüsten Sauerstoff. Die mineralischen und metallischen Bestandteile der Abfallstoffe schmelzen und fließen oder tropfen nach unten ab. Gleichzeitig werden die durch thermochemische Umsatzreaktionen entstehenden heißen gasförmigen Reaktionsprodukte mit den absinkenden, nicht oder nicht vollständig verbrannten organischen Bestandteilen des Abfallstoffes durch die Quenche oder Sprühabsorber 10 im Gleichstrom in Richtung Herd 2 geführt und unterliegen einer pyrolytischen Zersetzung. Der sich während der Absetzzeit in der Reduzier-/Crackzone Z bildende Pyrolysekoks wird durch den von den Injektoren 9 eingebrachten Sauerstoff verbrannt, wobei sich Schlacke und Metall im Herd 2 sammeln. Der von den Injektoren 9 eingebrachte Sauerstoff ist als eine wichtige Voraussetzung für den gesamten Prozess der Schmelzvergasung anzusehen Mit der Verbrennung des Pyrolysekoks kann der Energiebedarf des Systems dahingehend gesichert werden, dass die Fließfähigkeit von Metall und Schlacke bei normale Einsatz von Satzkoks gewährleistet ist und die für die Pyrolyse und die Reduktionsarbeit erforderlichen Temperaturen im Pyrolysekoksbett aufrecht erhalten werden. Dies schafft die Voraussetzungen dafür, dass eine vollständige thermische Zersetzung sowohl der eingebrachten als auch der während des Prozesses neu gebildeten temperaturbedingt, gasförmigen organischen Schadstoffe stattfindet.

Das Rohgas setzt sich aus den in den Zonen H und Z gebildeten gasförmigen Reaktionsprodukten zusammen. Es wird gleichzeitig im Gegenstrom, im Gleichstrom und quer zu den Strömungsrichtungen der Ofengase seitlich zwischen der Hochtemperaturzone H und der Reduzier-/Crackzone Z abgesaugt. Die Quenche oder Sprühabsorber 10 fördern ca.1600 Nm³/h Rohgas, das 334 1/h Wasser enthält, welches auskondensiert wird. Von einer nicht dargestellten Gasreinigung werden somit 1183 Nm³/h Brenngas mit einer Heizleistung von 2,99 MW und einem Heizwert von 2,5 KWh/m³ mit etwa 20 % H₂, 54 % CO, 9 % CO₂ und ca. 17 % N₂ erzeugt. Dieses Brenngas kann beispielsweise von einen Blockheizkraftwerk genutzt werden. Durch die Quenche oder Sprühabsorber 10 werden ca. 230 m³/h Falschluft von der Begichtung durch die Schüttung gesaugt, so dass ein Gasaustritt aus dem Ofenschacht sicher verhindert wird. Ca. 0.09 t/h metallische und ca. 0,07 t/h mineralische Komponenten der Abfallstoffe werden durch die Abstichvorrichtungen 3 aus den Schacht-Schmelz-Vergaser abgezogen. Alle rohgasförmigen Organika und Gaskomponenten werden vollständig zu CO, CO₂) H₂, H₂O sowie abhängig von der Analyse der eingesetzten Abfallstoffe zu Spurenkomponenten wie CS₂, COS, SO₂, NOx, H₂S und HCl reduziert. Das entstandene Gas wird mit Temperaturen von mindestens 800 °C aus der Schüttung abgesaugt und in eine Gaswirtschaft zur Weiterverarbeitung geleitet:

## Patentansprüche

1. Verfahren zur thermischen Behandlung und Verwertung von Abfallstoffen unterschiedlicher Art, Konsistenz und Zusammensetzung in einem Schacht-Schmelz-Vergaser, **dadurch gekennzeichnet, dass**
- die Abfallstoffe und Zuschläge nach dem Anbrennen des Schacht-Schmelz-Vergasers über die Schachtteile (8; 7)) direkt bis zur Hochtemperaturzone (H) eingebracht werden.
- dann in die Hochtemperaturzone (H) Sauerstoff eingedüst wird.
- die mineralischen und metallischen Bestandteile der Abfallstoffe abtropfen bzw. abfließen,
- gleichzeitig die so durch thermochemische Umsatzreaktionen entstehenden heißen gasförmigen Reaktionsprodukte als ein Teil des Rohgases mit den absinkenden nicht vollständig verbrannten organischen Bestandteilen des Abfallstoffes durch Absaugeinrichtungen (10) im Gleichstrom in Richtung Herd (2) geführt werden und einer pyrolytischen Zersetzung unterliegen,
- der sich während der Absetzzeit in der Reduzier-/Crackzone (Z) bildende Pyrolysekoks mit Sauerstoff zu weiteren gasförmigen Reaktionsprodukten als Rohgas verbrannt wird, sowie Schlacke und Metall sich im Herd (2) sammeln und
- das gesamte Rohgas gleichzeitig im Gegenstrom, im Gleichstrom und quer zu den Strömungsrichtungen der Ofengase seitlich zwischen der Hochtemperaturzone (H) und der Reduzier-/Crackzone (Z) abgesaugt wird.

2. Verfahren nach Anspruch 1, **dadurch gekennzeichnet, dass** das entstehende Rohgas aus den gasförmigen Reaktionsprodukten CO, CO₂, H₂, H₂O sowie abhängig von der Analyse der eingesetzten Abfallstoffe aus Spurenkomponenten wie CS₂, COS, SO₂, NOx, H₂S und HCl besteht.

3. Verfahren nach Anspruch 1 und 2, **dadurch gekennzeichnet, dass** Verbrennungsluft anstelle des Sauerstoffs eingebracht wird.

4. Verfahren nach Anspruch 1 und 2, **dadurch gekennzeichnet, dass** Verbrennungsluft und Sauerstoff eingebracht werden.

5. Verfahren nach Anspruch 1 bis 4, **dadurch gekennzeichnet, dass** die Temperaturen im Schacht-Schmelz-Vergaser im Temperaturbereich von 1800 °C bis größer 2000 °C betragen.

6. Verfahren nach Anspruch 1 bis 5, **dadurch gekennzeichnet, dass** das in der Reduzier-/Crackzone (Z) entstehende Gas mit einer Temperatur von mindestens 800 °C aus der Schüttung bei gleichzeitiger Schockkühlung abgesaugt und in eine Gaswirtschaft zur Weiterbehandlung geleitet wird.

7. Schacht-Schmelz-Vergaser zur Durchführung des Verfahrens nach den Ansprüchen 1 bis 6, **dadurch gekennzeichnet dass** auf einer Grundplatte (1) ein den Herd bildender Schachtteil (2) mit Abstichvorrichtungen (3) für Schlacke und Eisen aufgesetzt ist und direkt anschließend mehrere verschiedenartig gestaltete zylindrische Schachtteile (4;5;6;7;8) angeordnet sind, wobei der konische Schachtteil (6) in den schachterweiternden Schachtteil (4) ragt und so einen schüttungsfreien Raum (11) mit hierin liegenden Absaugeinrichtungen (10) bildet, im Schachtteil (4) oberhalb des Herdes (2) und im Schachtteil (6) oberhalb des Schachteiles (4) jeweils mehrere um den Umfang verteilte Injektoren (9;14) angeordnet sind.

8. Schacht-Schmelz-Vergaser nach Anspruch 7, **dadurch gekennzeichnet, dass** die Absaugeinrichtungen (10) Quenche sind.

9. Schacht-Schmelz-Vergaser nach Anspruch 7. **dadurch gekennzeichnet, dass** die Absaugeinrichtungen (10) Sprühabsorber sind.

10. Schacht-Schmetz-Vergaser nach Anspruch 7. **dadurch gekennzeichnet, dass** die Absaugeinrichtungen (10) Dampfkessel sind.

11. Schacht-Schmelz-Vergaser nach Anspruch 7 bis 10, **dadurch gekennzeichnet, dass** das in den Schachtteil (4) ragende Stück des Schachtteiles (6) eine Wasserkühlung (12) hat.

12. Schacht-Schmetz-Vergaser nach Anspruch 7 bis 11, **dadurch gekennzeichnet, dass** der konische Schachtteil (7) zur Beheizung mit Heisswind oder anderen Wärmeträgern wie Thermoöl, doppelwandig ausgeführt ist.

13. Schacht-Schmelz-Vergaser nach Anspruch 7 bis 12 **dadurch gekennzeichnet, dass** im Ofeninneren die Grundplatte (1) und die Schachtteile (2;6) mit einem feuerfesten Material (15) zugestellt sind. .

14. Schacht-Schmelz-Vergaser nach Anspruch 7 bis 13, **dadurch gekennzeichnet**, das an dem konischen Schachtteil (8) eine Füllstandsanzeige (16) angeordnet ist.

## Claims

1. Method for the thermal treatment and the recycling of waste material of various kinds, consistencies and compositions in a shaft-melt gasifier,
**characterized in that**
- the waste material and aggregates are introduced directly into the high-temperature zone (H) via the shaft parts (8; 7) after the shaft-melt gasifier has been started-up,
- oxygen is then injected into the high-temperature zone (H),
- the mineral and metal components of the waste material drop or flow off,
- at the same time, the hot gaseous reaction products formed by thermo-chemical conversion reactions are directed, as a part of the raw gas, by suction means (10) towards the furnace (2) in a parallel flow with the sinking, not fully combusted organic parts of the waste material, and are subject to pyrolysis,
- the pyrolysis coke forming in the reduction/crack zone (Z) during the settling time is combusted with oxygen to form further gaseous reaction products as a raw gas, while slag and metal collect in the furnace (2), and
- all of the raw gas is drawn off laterally between the high-temperature zone (H) and the reduction/crack zone (Z), simultaneously in a counter flow, a parallel flow and transverse to the flow directions of the furnace gases.

2. Method of claim 1, **characterized in that** the raw gas formed consists of the gaseous reaction products CO, CO₂, H₂, H₂O, as well as - depending on the analysis of the waste material charged - trace components such CS₂, COS, SO₂, NOx, H₂S and HCl.

3. Method of claim 1 and 2, **characterized in that** combustion air is introduced instead of oxygen.

4. Method of claim 1 and 2, **characterized in that** combustion air and oxygen are introduced.

5. Method of claims 1 to 4, **characterized in that** the temperatures in the shaft-melt gasifier are in the temperature range from 1800 °C to more than 2000 °C.

6. Method of claims 1 to 5, **characterized in that** the gas formed in the reduction/crack zone (Z) is drawn from the charge at a temperature of at least 800 °C while simultaneously being shock cooled, and is directed into a gas plant for further treatment.

7. Shaft-melt gasifier for executing the method of clams 1 to 6, **characterized in that** a shaft part (2) forming the furnace is set on a base plate (1), the shaft part comprising tapping devices (3) for slag and iron, and that immediately adjoining said shaft part a plurality of cylindrical shaft parts (4; 5; 6; 7; 8) of different configurations are arranged, the conical shaft part (6) protruding into the shaft part (4) that expands the shaft and thereby forming a charge-free space (11) with suction means (10) arranged therein, wherein a plurality injectors (9; 11) distributed over the circumference are arranged in the shaft part (4) above the furnace (2) and in the shaft part (6) above the shaft part (4), respectively.

8. Shaft-melt gasifier of claim 7, **characterized in that** the suction means (10) are quenches.

9. Shaft-melt gasifier of claim 7, **characterized in that** the suction means (10) are spray absorbers.

10. Shaft-melt gasifier of claim 7, **characterized in that** the suction means (10) are steam boilers.

11. Shaft-melt gasifier of claims 7 to 10, **characterized in that** the piece of the shaft part (6) protruding into the shaft part (4) comprises a water cooling (12).

12. Shaft-melt gasifier of claims 7 to 11, **characterized in that** the conical shaft part (7) for heating with hot wind or other heat carriers such as thermo-oil is of a double-walled configuration.

13. Shaft-melt gasifier of claims 7 to 12, **characterized in that**, inside the furnace, the base plate (1) and the shaft parts (2; 6) are clad with a refractory material.

14. Shaft-melt gasifier of claims 7 to 13, **characterized in that** a level indicator (16) is provided at the conical shaft part (8).

## Revendications

1. Procédé de traitement thermique et de valorisation de déchets différent en type, consistance et composition dans un gazéificateur à fusion en cuve, **caractérisé en ce que**
- après l'allumage du gazéificateur à fusion en cuve, les déchets et les fondants sont introduits directement jusqu'à la zone de température élevée (H) par les parties de la cuve (8; 7),
- ensuite, de l'oxygène est injecté dans la zone de température élevée (H),
- les composants minéraux et métalliques des déchets s'égouttent ou s'écoulent, respectivement,
- les produits de réaction gazeux chauds formés par des réactions de conversion thermochimiques, faisant partie du gaz brut, sont dirigés simultanément, conjointement avec les composants organiques des déchets non entièrement brûlés, par des moyens d'aspiration (10) vers le creuset (2) en courant parallèle et sont soumises à une pyrolyse,
- le coke de pyrolyse formant dans la zone de réduction/craquage (Z) pendant le temps de dépôt est brûlé avec oxygène pour obtenir d'autres produits de réaction gazeux formant du gaz brut, du laitier et du métal s'accumulant dans le creuset (2), et
- tout le gaz brut étant aspiré latéralement entre la zone de température élevée (H) et la zone de réduction/craquage (Z), simultanément en contre-courant, en courant parallèle et transversalement aux directions d'écoulement des gaz de four.

2. Procédé selon la revendication 1, **caractérisé en ce que** le gaz brut formant est constitué par les produits de réaction gazeux CO, CO₂, H₂, H₂O, ainsi que par les composants de traces comme CS₂, COS, SO₂, NOx, H₂S et HCl, dépendant de l'analyse des déchets chargés.

3. Procédé selon la revendication 1 et 2, **caractérisé en ce que** de l'air de combustion est introduit au lieu de l'oxygène.

4. Procédé selon la revendication 1 et 2, **caractérisé en ce que** de l'air de combustion et de l'oxygène sont introduits.

5. Procédé selon les revendications 1 à 4, **caractérisé en ce que** les températures dans le gazéificateur à fusion en cuve sont dans l'ordre de 1800 °C à plus de 2000 °C.

6. Procédé selon les revendications 1 à 5, **caractérisé en ce que** le gaz formant dans la zone de réduction/craquage (Z) est aspiré de la charge à une température d'au moins 800 °C avec un refroidissement-choc simultané, et est dirigé dans une installation de gaz pour le traitement continu.

7. Gazéificateur à fusion en cuve pour la mise en oeuvre du procédé selon les revendications 1 à 6, **caractérisé en ce qu'**une partie de cuve (2) formant creuset est placée sur une plaque de base (1), ladite partie de cuve comprenant des dispositifs de coulée (3) pour le laitier et le fer, et que plusieurs parties de cuve (4; 5; 6; 7; 8) cylindriques de différentes configurations sont disposées directement suivant ladite partie, la partie de cuve (6) conique s'étendant dans la partie de cuve (4) élargissant la cuve et ainsi formant un espace (11) sans charge avec des moyens d'aspiration (10) situés là-dedans, plusieurs injecteurs (9; 14) étant repartis sur la circonférence, respectivement dans la partie de cuve (4) au-dessus du creuset (2) et dans la partie de cuve (6) au-dessus de la partie de cuve (4).

8. Gazéificateur à fusion en cuve selon la revendication 7, **caractérisé en ce que** les moyens d'aspiration (10) sont des extincteurs.

9. Gazéificateur à fusion en cuve selon la revendication 7, **caractérisé en ce que** les moyens d'aspiration (10) sont des absorbeurs à pulvérisation.

10. Gazéificateur à fusion en cuve selon la revendication 7, **caractérisé en ce que** les moyens d'aspiration (10) sont des chaudières de vapeur.

11. Gazéificateur à fusion en cuve selon les revendications 7 à 10, **caractérisé en ce que** la section de la partie de cuve (6) s'étendant dans la partie de cuve (4) comprend un moyen de refroidissement par eau (12).

12. Gazéificateur à fusion en cuve selon les revendications 7 à 11, **caractérisé en ce que** la partie de cuve (7) conique pour le chauffage à vent chaud ou autres caloporteurs comme l'huile thermique est de construction à double paroi.

13. Gazéificateur à fusion en cuve selon les revendications 7 à 12, **caractérisé en ce que**, dans l'intérieur du four, la plaque de base (1) et les partie de cuve (2; 6) sont recouvertes d'un matériau réfractaire (15).

14. Gazéificateur à fusion en cuve selon les revendications 7 à 13, **caractérisé en ce qu'**un indicateur de niveau (16) est disposé à la partie de cuve (8) conique.
